# FASCICULE DE BREVET EUROPEEN

(11) **EP 0 663 018 B1**
(45) Date de publication et mention de la délivrance du brevet: **28.05.1997**
(21) Numéro de dépôt: 93921994.5
(22) Date de dépôt: 05.10.1993
(51) Int. Cl.: C22C 38/22, C22C 38/24, C21D 1/18

(54) **COMPOSITIONS D'ACIERS A OUTILS**
WERKZEUGSTAHLZUSAMMENSETZUNGEN
TOOL STEEL COMPOSITIONS

(30) Priorité: 09.10.1992 FR 9212007
(43) Date de publication de la demande: 19.07.1995
(73) Titulaire: Aubert et Duval S.A., 92200 Neuilly-Sur-Seine (FR)
(72) Inventeur: BOURRAT, Jean, F-63781 Saint-Georges-de-Mons (FR)
(74) Mandataire: Cournarie, Michèle
(86) Numéro de dépôt international: FR9300979
(87) Numéro de publication internationale: WO9409170

(56) Documents cités:
- EP-A- 0 247 415
- CH-A- 362 707
- CH-A- 481 222
- FR-A- 788 889
- FR-A- 1 290 235
- FR-A- 1 368 103
- US-A- 1 938 221
- US-A- 3 128 175
- US-A- 3 272 622
- C.W.WEGST 'STAHLSCHLÜSSEL' 1989 , VERLAG STAHLSCHLüSSEL WEGST GMBH , MARBACH *Page 219,no. 1.2365 ;page 232,no.14, Villares VCM ; page 238,no.34 ;page 239,no.47, VAL33*
- LAMPMAN ET AL. 'ASM HANDBOOK' 1991 , ASM INTERNATIONAL *Pages 717, 720-723*

## Description

La présente invention concerne une famille d'aciers dits à 3-5% en poids de chrome qui sont utilisés pour la fabrication d'outillages résistant à la chaleur et sous fortes contraintes, tels que les matrices d'estampage et de forgeage et les matrices de coulée sous pression ou de coulée statique d'alliages divers comme les alliages d'aluminium ou de titane.

De tels aciers contiennent en général de 3 à 5% en poids de chrome, bien que des teneurs de 2 à 6% puissent être observées. Plus précisément, ils comprennent essentiellement trois familles de compositions qui, bien que différant légèrement les unes des autres, confèrent des propriétés physiques proches, de sorte que ces compositions d'aciers sont mises en oeuvre pour les mêmes applications. Il s'agit de compositions comprenant, exprimes en poids, de l'ordre de
5% de Cr, 1,3% de Mo, 0,5 à 1,3% de V, ou d'autre part,
3% de Cr, 3% de Mo, 0,5% de V, ou enfin,
5% de Cr, 3% de Mo, 0,8% de V.

Depuis plusieurs décennies, l'utilisation de ces aciers est généralisée dans les forges, pour la réalisation de pièces forgées ou matricées sur presses et sur pilons, et dans les fonderies d'alliages légers, par exemple pour la réalisation des matrices pour pièces moulées en aciers ou alliages légers destinées à l'automobile, telles que carters de boîtes de vitesses, d'embrayage ou de moteur.

Certains de ces aciers sont désignés dans la nomenclature des Etats-Unis d'Amerique AISI par les dénominations H 11, H 12, H 13, dans la nomenclature DIN par les dénominations W-1.2343, W-1.2606 et W-1.2344. La norme française NFA 35590 définit également des compositions analogues.

Une teneur en silicium, élément durcissant, voisine de 1% en poids confère aux pièces mécaniques des résistances élevées, de l'ordre de 1800 MPa, ou plus. Cette résistance n'est pas recherchée dans les emplois envisagés de forge, sauf pour des pièces très plates, et jamais dans les matrices sous pression d'aluminium, pour lesquelles une dureté Rockwell C (HRC) inférieure ou égale à 48 est suffisante.

Il est connu, en particulier pour les aciers dits à 3-5% de chrome, qu'un traitement thermique de recuit réussi implique de façon inéluctable un traitement thermique de qualité réussi. Ainsi, la finesse et l'homogénéité de la microstructure du produit fini traité pour emploi dérivent de celles observées après recuit. C'est pourquoi les professionnels utilisent couramment une charte de microphotographies de structures à l'état recuit, définissant les microstructures conformes et les microstructures non conformes.

Cet usage, généralisé à l'heure actuelle, a progressivement fige les conditions d'élaboration, de transformation thermomécanique et de recuit. De plus, on s'est aperçu que l'affinage de la structure de recuit est conditionné par l'homogénéisation de la structure dans le domaine de l'austénite, ce qui impose d'éviter la présence de carbures primaires, et par la dispersion cohérente des précipités de carbures secondaires M₂₃C₆ (M = Cr, Fe, Mo,...) au cours des traitements thermiques ultérieurs.

La demanderesse a pu, d'autre part, montrer que certaines zones d'apparences plus grossières, parfois aiguillées d'allure bainitique, tout particulièrement sur les produits de forte section, présentent des teneurs plus élevées en silicium.

Partant de ces considérations fondamentales, des aciers aux structures de recuit homogènes convenables ont été mis au point.

A cet effet l'invention a pour objet deux types de compositions d'acier à outils.

Le premier type de composition d'acier à outils selon la revendication 1 comprend, exprimés en poids
4,5 à 5,8% de Cr,
0,75 à 1,75% de Mo,
au plus 1,3%, et de préférence 0,25 à 0,50% de V,
au plus 0,8%, et de préférence au plus 0,35% de Si,
0,3 à 0,4% de C, et en outre, le cas échéant,
au plus 0,8 de Mn, et/ou au plus 1,5% de W,
le complément étant constitué de Fe, d'additifs et impuretés habituels,
Ni constituant, éventuellement, une impureté, à raison de 0,5% au plus.

Le second type de composition d'acier à outils selon la revendication 4 comprend, exprimés en poids
2,5 à 5,5% de Cr,
2,5 à 3,5% de Mo,
au plus 1,3% de V,
au plus 0,35% de Si,
0,3 à 0,4% de C, et en outre, le cas échéant,
au plus 5% de Co,
le complément étant constitué de Fe, d'additifs et d'impuretés habituels.

De telles compositions procurent une homogénéisation de la structure de recuit, d'autant plus difficile à obtenir que la section des pièces est plus importante, en supprimant la formation des zones ferritiques plus riches en silicium, ainsi que les carbures primaires dont la mise en solution est toujours difficile.

En outre, ces deux modifications n'occasionnent pas de révision importante de la gamme de traitement thermique dans les domaines d'utilisation: l'écart que l'on pourrait constater, sur les valeurs de résistance et de limite élastique peut facilement être compensé par un réglage de la température du deuxième revenu, qui est à la portée de tout spécialiste.

D'autre part, l'abaissement de la teneur en silicium n'a pas ou a peu d'influence sur la tenue à l'oxydation de l'acier, jusqu'à ses températures maximales d'emploi, c'est-à-dire dans le domaine de la forge (600-650°C). Par contre, l'homogénéité de macrostructure (structure en bandes moins marquée) et de microstructure sont des garants de bonne tenue en service, c'est-à-dire de bonnes caractéristiques en ce qui concerne la ténacité, la fatigue mécanique, la fatigue thermique.

Selon un mode de réalisation préféré, les compositions selon l'invention comprennent 0,32 à 0,38, et de façon particulièrement préférée, 0,34 à 0,36% en poids de C.

En outre, les proportions en phosphore, antimoine, étain et arsenic, exprimées en % en poids, satisfont avantageusement aux relations
- P ≤ 0,008 %,
- Sb ≤ 0,002 %,
- Sn ≤ 0,003 %,
- As ≤ 0,005 %,
- la valeur exprimée par la relation de Bruscato${\text{B = (10 P + 5 Sb + 4 Sn + As) x 10}}^{\text{-2}}$ étant au plus égale à 0,10%.

Un second objet principal de la présente invention selon la revendication 7 consiste en un procédé de préparation et de mise en forme d'acier présentant une composition conforme à la description qui précède, procédé qui comporte une refusion par électrode consommable sous vide ou par électrode consommable sous laitier ou par ces deux moyens combinés, la mise en forme étant de préférence effectuée par transformation thermomécanique telle que forgeage ou laminage, ou par moulage. Le procédé selon l'invention comporte en outre avantageusement
- un traitement thermique complet par mise en solution à des températures comprises entre 950 et 1100°C, de préférence entre 980 et 1010°C, puis
- une trempe à l'air dans un fluide jusqu'à la température ambiante, ou une trempe étagée entre 250 et 450°C, de préférence entre 250 et 280°C, puis
- une série d'au moins deux revenus pour régler la dureté visée.

La trempe est avantageusement effectuée entre 250 et 280°C, c'est-à-dire en-dessous du point Mₛ (Martensite start) dans un fluide, par exemple un bain de nitrate.

Deux revenus au moins sont recommandés, le premier au pic de durcissement secondaire (510/560°C), le second dans le domaine de survieillissement ou "overaging", c'est-à-dire à une température supérieure ou égale à 570°C. C'est le réglage de la température du deuxième revenu qui confère la dureté au produit traité.

Un troisième objet de l'invention, selon les revendications 12 et 13, est une matrice de forgeage et d'estampage ou une matrice de coulée sous pression ou par gravité, constituée d'un acier de composition précédemment décrite, de préférence fabriquée conformément à un procédé également décrit précédemment.

De telles matrices sont notamment destinées, de façon appropriée, à la fabrication d'outils ou de pièces mécaniques travaillant à hautes températures et sous fortes sollicitations, et, en particulier, matrices de forge, d'estampage, de coulées sous pression ou par gravité d'aciers et d'alliages divers légers tels qu'alliages d'aluminium ou de type zamak ou d'alliages de titane.

Les exemples suivants illustrent la présente invention.

Les propriétés mecaniques de deux aciers 3 non conforme à l'invention et 4 selon l'invention, dont les compositions en % en poids sont consignées dans le tableau 1 ci-dessous, ont été comparées à celles des aciers 1 et 2 représentatifs de l'art antérieur, l'acier 1 étant l'acier DIN W-1.2343, l'acier 2 étant l'acier 1 ayant subi une refusion

### Exemple 1

Pour les aciers 1, 2, 3 et 4, on a mesuré à différentes températures la résistance totale à la traction R (MPa), la limite élastique E (MPa) à 0,2% d'allongement, l'allongement A (%) et la striction Z (%), après double revenu à 550-550°C,
- pour un niveau de résistance totale à la traction de 1700-1800 MPa (tableau 2), et
- pour un niveau de résistance totale à la traction de 1300-1400 MPa (tableau 3).

Pour le niveau de résistance totale à la traction de 1700-1800 MPa, les caractéristiques des aciers selon l'invention sont légèrement déficitaires. Pour le niveau de 1300-1400 MPa, les différences sont estompées.

Pour les deux niveaux, les valeurs des caractéristiques (traction rapide en température) sont identiques dès 500/550°C, c'est-à-dire dans le domaine d'exploitation industrielle.

Il est à noter, de plus, que les caractéristiques mécaniques déficitaires dans certains cas, des aciers selon l'invention, sont cependant suffisantes en matière d'outillages, où des caractéristiques supérieures ne sont que rarement exigées.

### Exemple 2

On procède, sur les aciers 1, 2, 3 et 4, à des essais de flexion en mesurant l'énergie de rupture (en joules) sur éprouvettes non criquées - ENC - de type Charpy V, c'est-à-dire sur éprouvettes à entaille en V, pour un niveau de résistance totale à la traction R = 1300-1400 MPa (42 ± 1 HRC). Les résultats sont consignés dans le tableau 4 ci-dessous.

### Exemple 3

On mesure, sur les memes aciers qu'aux exemples précédents, l'énergie de rupture (en joules) obtenue par extrapolation pour une profondeur de fissure tendant vers zéro, ou énergie de crique nulle - ECO -, au moyen d'éprouvettes traitées au niveau de 42 ± 1 HRC.

Cet essai sert de critère pour mesurer la sensibilité à la fissuration en présence d'une crique. On peut le résumer de la manière suivante.

L'éprouvette de Charpy V est préfissurée à fond d'entaille et rompue après prefissuration sur un mouton Charpy V de 300 Joules.

Après rupture, on peut caractériser sur la cassure, la profondeur initiale de la fissure de fatigue et celle de la rupture brutale. On démontre également qu'il y a proportionnalité entre énergies de rupture et surfaces de rupture.

La détermination de l'énergie de crique nulle se fait en extrapolant la droite mesurant l'énergie de rupture totale en fonction de la profondeur de préfissuration à partir du point (énergie 0/profondeur de crique = 8mm), jusqu'à profondeur de crique nulle, c'est-à-dire, jusqu'à l'axe des y.

L'énergie de crique nulle represente l'énergie de déchirure; elle est toujours inférieure a l'énergie de rupture sur éprouvette classique non criquee. La différence mesure l'énergie de déformation plastique localisée à fond d'entaille.

Certaines éprouvettes, après traitement pour une dureté de 42 HRC, n'ont pas subi de vieillissement; certaines autres ont subi un vieillissement de 50 heures a 550°C. Ces essais ont permis d'apprécier la susceptibilité à la fissuration qui décroit quand on evolue de la nuance 1 et 2 à la nuance 3 et enfin à la nuance 4. Leurs résultats sont consignés dans le tableau 5 ci-dessous.

**TABLEAU 5**

| Sens | LONG | | TRAVERS | |
|---|---|---|---|---|
| Acier | Non vieilli | Vieilli 550°/50h | Non vieilli | Vieilli 550°/50h |
| 1 | 17,5 | 18 | 15,5 | 17,5 |
| 2 | 29,5 | 20 | 19,5 | 16 |
| 3 | 69 | 35 | 23 | 25 |
| 4 | 90 | 60 | 61 | 36 |

En particulier, on remarque que pour les éprouvettes en nuances 3 et 4, les valeurs de ENC et ECO sont très proches (et le rapport est voisin de 1 pour l'acier 4, ce qui implique que l'énergie de déformation plastique localisée à fond d'entaille est faible.

Après maintien prolonge 50 heures à 550°, le rapport ECO/ENC est moins favorable mais les valeurs de ECO, bien qu'amoindries, sont encore très élevées.

## Revendications

1. Composition d'acier à outils comprenant, exprimés en poids,
4,5 à 5,8% de Cr,
0,75 a 1,75% de Mo.
au plus 1,3% de V,
au plus 0,8% de Si,
0,3 à 0,4% de C,
et la cas échéant
au plus 0,8% de Mn, et/ou
au plus 1,5% de W, et/ou
au plus 0,5% de Ni,
le complément étant constitué de Fe et d'impuretés inévitables,
les teneurs de cette composition en P, Sb, Sn et As, exprimées en % en poids, satisfaisant aux relations
P ≤ 0,008 %,
Sb ≤ 0,002 %,
Sn ≤ 0,003 %,
As ≤ 0,005 %,
la valeur exprimée par la relation de Bruscato${\text{B = (10 P + 5 Sb + 4 Sn + As) x 10}}^{\text{-2}}$ étant au plus égale à 0,10%.

2. Composition selon la revendication 1, caractérisée en ce qu'elle comprend au plus 0,35% en poids de Si.

3. Composition selon la revendication 1 ou 2, caractérisée en ce qu'elle comprend 0,25 à 0,50% en poids de V.

4. Composition d'acier à outils comprenant, exprimés en poids
2,5 à 5,5% de Cr,
2,5 à 3,5% de Mo.
au plus 1,3% de V,
au plus 0,35% de Si,
0,3 à 0,4% de C,
et le cas échéant
au plus 5% de Co,
le complément étant constitué de Fe et d'impuretés inévitables,
les teneurs de cette composition en P, Sb, Sn et As, exprimées en % en poids, satisfaisant aux relations
P ≤ 0.008 %,
Sb ≤ 0,002 %.,
Sn ≤ 0,003 %,
As ≤ 0,005 %,
la valeur exprimée par la relation de Brugcato${\text{B = (10 P + 5 Sb + 4 Sn + As) x 10}}^{\text{-2}} \text{,}$ étant au plus égale à 0,10%.

5. Composition selon l'une quelconque des revendications 1 à 4, caractérisée en ce qu'elle comprend 0,32 à 0,38% en poids de C.

6. Composition selon la revendication 5, caractérisée en ce qu'elle comprend 0,34 à 0,36% en poids de C.

7. Procédé de préparation et de mise en forme d'acier de composition selon l'une quelconque des revendications 1 à 6, caractérisé en ce qu'il comporte une refusion par électrode consommable sous vide ou par électrode consommable sous laitier ou par ces deux moyens combinés.

8. Procédé selon la revendication 7, caractérisé en ce que la mise en forme de l'acier est effectuée par transformation thermomécanique telle que forgeage ou laminage, ou par moulage.

9. Procédé selon la revendication 7 ou 8, caractérise on ce qu'il comporte
- un traitement thermique complet par mise en solution à des températures comprises entre 950 et 1100°C, puis
- une trempe à l'air ou dans un fluide jusqu'à la température ambiante, ou une trempe étagée entre 250 et 450°C, puis
- une série d'au moins deux revenus pour régler la dureté visée.

10. Procédé selon la revendication 9, caractérisé en ce que la mise en solution est effectuée à des températures comprises entre 980 et 1010°C.

11. Procédé selon la revendication 9 ou 10, caractérisé en ce qu'une trempe étagée est effectuée entre 250 et 280°C.

12. Matrice de forgeage et d'estampage d'aciers et d'alliages légers, constituée d'un acier de composition selon l'une quelconque des revendications 1 à 6.

13. Matrice de coulée sous pression ou par gravité d'aciers et d'alliages légers, constituée d'un acier de composition selon l'une quelconque des revendications 1 à 6.

14. Matrice selon la revendication 12 ou 13, caractérisée en ce qu'elle est fabriquée par un procédé selon l'une quelconque des revendications 7 à 11.

## Patentansprüche

1. Werkzeugstahlzusammensetzung, die, in Gew.-% ausgedrückt,
4,5 bis 5,8% Cr,
0,75 bis 1,75% Mo,
höchstens 1,3% V,
höchstens 0,8% Si,
0,3 bis 0,4% C
und gegebenenfalls
höchstens 0,8% Mn und/oder
höchstens 1,5% W und/oder
höchstens 0,5% Ni
umfaßt,
wobei die Ergänzung aus Fe und unvermeidlichen Verunreinigungen besteht
und die Gehalte dieser Zusammensetzung an P, Sb, Sn und As, ausgedrückt in Gew.-%, den Beziehungen
P ≤ 0,008%,
Sb ≤ 0,002%,
Sn ≤ 0,003%,
As ≤ 0,005%
genügen,
wobei der durch die Bruscato-Beziehung ausgedrückte Wert${\text{B = (10 P + 5 Sb + 4 Sn + As) x 10}}^{\text{-2}}$ höchstens gleich 0,10% ist.

2. Zusammensetzung gemäß Anspruch 1, dadurch gekennzeichnet, daß sie höchstens 0,35 Gew.-% Si umfaßt.

3. Zusammensetzung gemäß Anspruch 1 oder 2, dadurch gekennzeichnet, daß sie 0,25 bis 0,50 Gew.-% V umfaßt.

4. Werkzeugstahlzusammensetzung, die, in Gew.-% ausgedrückt,
2,5 bis 5,5% Cr,
2,5 bis 3,5% Mo,
höchstens 1,3% V,
höchstens 0,35% Si,
0,3 bis 0,4% C
und gegebenenfalls
höchstens 5% Co
umfaßt,
wobei die Ergänzung aus Fe und unvermeidlichen Verunreinigungen besteht
und die Gehalte dieser Zusammensetzung an P, Sb, Sn und As, ausgedrückt in Gew.-%, den Beziehungen
P ≤ 0,008%,
Sb ≤ 0,002%,
Sn ≤ 0,003%,
As ≤ 0,005%
genügen,
wobei der durch die Bruscato-Beziehung ausgedrückte Wert${\text{B = (10 P + 5 Sb + 4 Sn + As) x 10}}^{\text{-2}}$ höchstens gleich 0,10% ist.

5. Zusammensetzung gemäß einem der Ansprüche 1 bis 4, dadurch gekennzeichnet, daß sie 0,32 bis 0,38 Gew.-% C umfaßt.

6. Zusammensetzung gemäß Anspruch 5, dadurch gekennzeichnet, daß sie 0,34 bis 0,36 Gew.-% C umfaßt.

7. Verfahren zur Herstellung und zur Formung von Stahl der Zusammensetzung gemäß einem der Ansprüche 1 bis 6, dadurch gekennzeichnet, daß es ein Umschmelzen mittels selbstverzehrender Elektrode unter Vakuum oder mittels selbstverzehrender Elektrode unter Schlacke oder mittels dieser beiden kombinierten Mittel umfaßt.

8. Verfahren gemäß Anspruch 7, dadurch gekennzeichnet, daß die Formung des Stahls durch thermomechanische Umformung, wie Schmieden oder Laminieren, oder durch Gießen ausgeführt wird.

9. Verfahren gemäß Anspruch 7 oder 8, dadurch gekennzeichnet, daß es
- eine vollständige thermische Behandlung durch Inlösungbringen bei Temperaturen zwischen 950 und 1100 °C, dann
- eine Aushärtung an Luft oder in einer Flüssigkeit bis zur Raumtemperatur oder eine gestufte Härtung zwischen 250 und 450 °C, dann
- eine Reihe von wenigstens zwei Vergütungen zum Einstellen der angestrebten Härte
umfaßt.

10. Verfahren gemäß Anspruch 9, dadurch gekennzeichnet, daß das Inlösungbringen bei Temperaturen zwischen 980 und 1010 °C ausgeführt wird.

11. Verfahren gemäß Anspruch 9 oder 10, dadurch gekennzeichnet, daß eine gestufte Härtung zwischen 250 und 280 °C ausgeführt wird.

12. Gesenk zum Schmieden und Gesenkschmieden von Stählen und Leichtmetall-Legierungen, das aus einem Stahl der Zusammensetzung gemäß einem der Ansprüche 1 bis 6 besteht.

13. Form zum Gießen unter Druck oder durch Schwerkraft von Stählen und Leichtmetall-Legierungen, die aus einem Stahl der Zusammensetzung gemäß einem der Ansprüche 1 bis 6 besteht.

14. Form gemäß Anspruch 12 oder 13, dadurch gekennzeichnet, daß sie durch ein Verfahren gemäß einem der Ansprüche 7 bis 11 hergestellt wird.

## Claims

1. A tool steel composition comprising, expressed by weight:
. 4.5% to 5.8% Cr;
. 0.75% to 1.75% Mo;
. not more than 1.3% V
. not more than 0.8% Si;
. 0.3% to 0.4% C;
and where applicable
. not more than 0.8% Mn; and/or
. not more than 1.5% W; and/or
. not more than 0.5% Ni; and
. the balance being constituted by Fe, and inevitable impurities;
the concentrations in said composition of P, Sb, Sn, and As, expressed in percentages by weight, satisfying the following relationships:
. P ≤ 0.008%;
. Sb ≤ 0.002%;
. Sn ≤ 0.003%;
. As ≤ 0.005%;
. with the value expressed by the Bruscato relationship${\text{B = (10 P + 5 Sb + 4 Sn + As) x 10}}^{\text{-2}}$ being no greater than 0.10%.

2. A composition according to claim 1, characterized in that it comprises not more than 0.35% by weight of Si.

3. A composition according to claim 1 or 2, characterized in that it comprises 0.25% to 0.50% by weight of V.

4. A tool steel composition comprising, expressed by weight:
. 2.5% to 5.5% Cr;
. 2.5% to 3.5% Mo;
. not more than 1.3% V
. not more than 0.35% Si;
. 0.3% to 0.4% C;
and where applicable
. not more than 5% Co;
. the balance being constituted by Fe, and inevitable impurities;
the concentrations in said composition of P, Sb, Sn, and As, expressed in percentages by weight, satisfying the following relationships:
. P ≤ 0.008%;
. Sb ≤ 0.002%;
. Sn ≤ 0.003%;
. As ≤ 0.005%;
. with the value expressed by the Bruscato relationship${\text{B = (10 P + 5 Sb + 4 Sn + As) x 10}}^{\text{-2}}$ being no greater than 0.10%.

5. A composition according to any one of claims 1 to 4, characterized in that it includes 0.32% to 0.38% by weight of C.

6. A composition according to claim 5, characterized in that it includes 0.34% to 0.36% by weight of C.

7. A method of preparing and shaping steel of a composition according to any one of claims 1 to 6, characterized in that it includes remelting by means of a consumable electrode under a vacuum or by means of a consumable electrode under slag, or by both means in combination.

8. A method according to claim 7, characterized in that the steel is shaped by thermomechanical transformation such as forging or rolling, or by molding.

9. A method according to claim 7 or 8, characterized in that it comprises:
. complete solution heat treatment at temperatures lying in the range 950°C to 1100°C, followed by
. quenching in air or in a fluid down to ambient temperature, or staged quenching in the range 250°C to 450°C; and then
. a series of at least two annealings to adjust the intended hardness.

10. A method according to claim 9, characterized in that solution treatment is performed at temperatures lying in the range 980°C to 1010°C.

11. A method according to claim 9 or 10, characterized in that a staged quenching operation is performed in the range 250°C to 280°C.

12. A die for stamping and forging steels and light alloys, the die being constituted by a steel having the composition according to any one of claims 1 to 6.

13. A die for casting under pressure or by gravity steels and light alloys, the die being constituted by a steel having the composition according to any one of claims 1 to 6.

14. A die according to claim 12 or 13, characterized in that it is manufactured by a method according to any one of claims 7 to 11.
